# FASCICULE DE BREVET EUROPEEN

(11) **EP 3 837 487 B1**
(45) Date de publication et mention de la délivrance du brevet: **26.10.2022**
(21) Numéro de dépôt: 19755340.7
(22) Date de dépôt: 13.08.2019
(51) Int. Cl.: F41H 5/04

(54) **PANNEAU MULTICOUCHE DE PROTECTION BALISTIQUE**
MEHRSCHICHTIGE BALLISTISCHE SCHUTZPLATTE
MULTILAYER BALLISTIC PROTECTION PANEL

(30) Priorité: 13.08.2018 WO PCT/CO2018/000018
(43) Date de publication de la demande: 23.06.2021
(73) Titulaire: Baikrich, Michel, Cartagena de Indias - Bolivar, 130014 (CO)
(72) Inventeur: Baikrich, Michel, Cartagena de Indias - Bolivar, 130014 (CO)
(74) Mandataire: Merckling, Norbert
(86) Numéro de dépôt international: PCT/EP2019/071742
(87) Numéro de publication internationale: WO 2020/035502

(56) Documents cités:
- WO-A1-00/42246
- US-A1- 2015 343 738

## Description

### Domaine technique

La présente invention appartient au domaine technique des matériaux de protection balistique et de renforcement de structures face à différentes menaces à forte énergie cinétique, impactant sur une très petite surface.

Elle concerne plus particulièrement un panneau compact comprenant une superposition de couches de tissu tissé à partir de fils de polyester torsadés, entre lesquelles sont intercalées en alternance des couches (films) d'adhésif thermoplastique à base de polyéthylène qui assurent la cohésion de l'ensemble, grâce à une interpénétration, au moment de sa fusion (melting point), en faisant monter la pression de la presse de forme progressive, de l'adhésif thermoplastique entre les mailles des couches de tissus polyester.

Le panneau selon l'invention peut être avantageusement utilisé à des fins de protection balistique individuelle, notamment dans des Gilets anti balles et tenues EOD (réduisant aussi le trauma « Déformation ») ou accessoires pare-balles, mais également collective en installations fixes ou mobiles, en particulier pour des véhicules civils ou militaires, ou des éléments de construction ou de mobilier.

### Art antérieur

De nos jours, il existe de nombreuses solutions techniques en matière de protection balistique individuelle ou collective, comme par example la solution présentée dans le document brevet WO0042246 A.

Celles-ci font généralement appel à des matériaux de haute technologie et sont très couteuses pour obtenir un haut niveau de performance et de la légèreté.

Ces matériaux sont principalement réalisés à partir de fibres minérales ou synthétiques à très hautes performances mécaniques et notamment à partir de fibres de verre de type S, de fibres Para-aramides/Meta-aramides ou de fibres de polyéthylène de masse molaire très élevée (UHMPE ou UHMWPE pour « Ultra High Molecular Weight Polyethylene » en anglais).

Les matériaux élaborés à partir de fibres de verre offrent des performances mécaniques et de protection balistique limitées par comparaison à ceux obtenus en utilisant des fibres synthétiques spécifiques. Ils sont donc-employés pour des applications relativement réduites.

Ceux obtenus à partir de fibres de polyéthylène de masse molaire très élevée, telles que les fibres SPECTRA^{™} commercialisées par la société Honeywell ou DYNEEMA^{™} commercialisées par la société DSM, sont extrêmement onéreux en raison du prix très élevé de la matière première et de la difficile maîtrise des procédés de fabrication. Ils sont donc réservés à des applications limitées à haute valeur ajoutée et à des applications dans lesquelles la légèreté est vitale comme par exemple dans les aéronefs à voilures fixes ou giratoires.

De ce fait, les matériaux réalisés à base de fibres para-aramides et meta-aramides, telles que par exemple le KEVLAR^{™} commercialisé par la société Dupont ou le TWARON^{™} de la société Teijin, sont actuellement les plus utilisés pour réaliser des matériaux de protection balistique destinés entre autres aux vêtements de protection (gilets et vestes pare-balles) ou au blindage des véhicules civils ou militaires.

Cependant, même si leur prix de revient est un peu inférieur à celui des matériaux à base de polyéthylène de masse molaire très élevée, ils restent couteux et l'achat de panneaux de grande superficie, par exemple pour le blindage d'un véhicule militaire, est très onéreux. A cela s'ajoute des délais d'approvisionnement souvent très longs pour l'obtention de telles fibres.

Par ailleurs, même si les matériaux à bases de fibres aramides sont techniquement performants, ils présentent de nombreux désavantages.

En effet, ils sont très sensibles aux conditions d'environnement (UV, humidité, pourriture et au vieillissement en général), ce qui compromet rapidement leurs propriétés mécaniques et leur efficacité. Ils ont donc une durabilité très faible qui nécessite un remplacement fréquent, et ce même si l'on utilise des enrobages (encapsulages) de protection spécifiques contraignants.

Pour garantir l'efficacité de protection balistique, il est ainsi préconisé pour des véhicules opérationnels militaires, de remplacer tous les ans le revêtement intérieur des véhicules militaires, lorsqu'il est réalisé avec ce type de matériaux. En raison du prix élevé de ces matériaux, un tel remplacement, avec l'immobilisation du véhicule, représente un coût financier particulièrement important sur toute la durée de vie de ces véhicules.

En outre, du fait de l'utilisation de matières premières synthétiques thermodurcissables, ces matériaux ne sont ni réparables, ni recyclables.

De plus, ces matériaux, comprenant des résines phénoliques ou époxy, dégagent des composés très toxiques en cas de combustion.

Pour toutes ces raisons, les solutions techniques actuelles ne sont pas satisfaisantes et une nouvelle solution est attendue depuis longtemps.

### Exposé de l'invention

L'objectif de l'invention est de pallier les inconvénients de ces matériaux de l'art antérieur et de fournir un matériau de protection balistique à la fois performant et également économique.

Pour cela, l'invention enseigne à la revendication 1 un panneau multicouche de protection balistique comprenant une superposition de couches de tissu en fils tissés, le tissage laissant libres des interstices traversants entre les fils dans chaque couche de tissu, et des couches d'adhésif qui sont intercalées en alternance entre les couches de tissu et qui assurent la cohésion d'ensemble du panneau.

Selon l'invention, les couches de tissu en fils tissés comprennent des couches de tissu tissé en fils de polyester torsadés, et les couches d'adhésif sont des couches d'un matériau thermoplastique à base de polyéthylène.

De plus, les couches d'adhésif sont des couches d'un matériau thermoplastique à base de polyéthylène, avantageusement, à base de polyéthylène LLDPE - LDPE - HDPE.

En outre, le matériau thermoplastique traverse les interstices des couches de tissu et relie les couches d'adhésif les unes avec les autres, assurant ainsi la cohésion d'ensemble du panneau.

Selon un mode de réalisation, le panneau multicouche de protection balistique est un panneau stratifié compact réalisé par pressage à chaud sous haute pression, pour faire circuler l'adhésif en fusion entre chaque maille des couches de tissu.

Comme le PE ne se colle avec rien, alors on le colle avec lui-même utilisant le principe de la thermofusion pour ainsi coller les couches de tissu.

Selon les variantes, le tissu des couches de tissu tissé avec des fils de polyester torsadés peut être tissé selon un motif de tissage plat ou natté.

Selon un mode de réalisation, les fils de polyester utilisés sont torsadés Z ou S, plus préférentiellement torsadés Z, avec de 40 à 80 torsions par mètre de fil et de préférence environ 60 torsions par mètre de fil.

Par définition, des fils torsadés Z sont torsadés dans le sens horaire et des fils torsadés S sont torsadés dans le sens antihoraire. Des fils torsadés Z sont donc torsadés dans le même sens que le sens giratoire des projectiles terrestres, ce qui permet aux filaments du fil conserver avantageusement une meilleure cohésion lors d'un impact.

Selon un mode de réalisation, les fils de polyester utilisés, ont une résistance comprise entre 75 N et 110 N et de préférence comprise entre 101,5 N - 103,9 N.

Selon un mode de réalisation, les fils de polyester utilisés ont une élongation comprise entre 8 et 25 %, et de préférence entre 12-14%.

Selon un mode de réalisation, les fils de polyester utilisés ont un titre compris entre 800 et 4000 den, de préférence entre 1000 et 3000 den et préférentiellement voisin de 1000 den ou 1100 dtex.

Selon un mode de réalisation, le panneau multicouche de protection balistique comprend entre 5 et 120 couches de tissu tissé avec des fils de polyester torsadés, de préférence torsadés Z.

Selon un mode de réalisation se rapportant à un pare-éclats derrière une plaque d'acier, réalisée avec des fils de polyester torsadés Z de titre égal à 1000 deniers, le panneau multicouche comprend entre 40 et 50 couches de tissu, et de préférence 45 couches de tissu, tissé avec des fils de polyester torsadés, de préférence torsadés Z, de titre égal à 1000 den ou 1100 dtex.

Selon une autre variante réalisée avec des fils de polyester torsadés de titre égal à 3000 deniers, le panneau multicouche comprend entre 15 et 22 couches de tissu, et de préférence 18 couches de tissu, tissé avec des fils de polyester torsadés, de préférence torsadés Z, de titre égal à 3000 den.

Selon un mode de réalisation, le tissu des couches de tissu est tissé avec une densité, en nombre de fils de chaines par nombre de fils de trame pour 0,5 cm² de tissu, comprise entre 5x5 et 8x8 et de préférence voisine de 7x7 pour des fils de polyester torsadés, de préférence torsadés Z, de titre égal à 1000 den ou 1100 dtex.

Selon un autre mode de réalisation, le tissu des couches de tissu est tissé, par exemple en tissage tressé plat (Braided plain), avec une densité, en nombre de fils de chaines par nombre de fils de trame pour 0,5 cm² de tissu, comprise entre 3,35x3,35-et 5x5, et de préférence voisine de 4,53x4,53 pour des fils de polyester torsadés, de préférence torsadés Z, de titre égal à 3000 den. Un tel fil correspond par exemple à trois fils de 1000 den chacun, torsadés Z pour ne former qu'un seul fil.

L'invention enseigne également à la revendication 13 l'utilisation d'un tel panneau multicouche de protection balistique pour la réalisation d'un revêtement intérieur ou extérieur de véhicule, d'un revêtement ou d'un accessoire de protection balistique ou d'un placage de porte, de mur ou de cloison.

A titre d'exemples, un tel panneau multicouche de protection balistique peut être utilisé pour la réalisation d'une paroi d'habitacle, panneau de capot, sous face de véhicule, passage de roues, d'un vêtement de protection du genre gilet ou veste pare-balle, combinaison complète de déminage, d'un accessoire de protection balistique du genre casque, bouclier, ou d'un placage de porte, de mur ou de cloison du genre porte ou cloison blindée de bâtiment, de cabine, enceinte blindée, ou encore d'un élément de mobilier du genre siège ou bureau.

L'invention enseigne encore à la revendication 14 un panneau composite blindé comprenant une paroi de blindage et un revêtement de protection balistique, et dont le revêtement de protection balistique est un panneau multicouche de protection balistique, tel que présenté ci-dessus.

Selon les modes de réalisation, la paroi de blindage de ce panneau composite peut être une plaque d'acier, une plaque d'aluminium, une plaque en mousse d'aluminium, une plaque de titane, une plaque en fibre de verre (FPR), une plaque en verre ou verre/céramique, une plaque en polycarbonate, une plaque multicouches de fibres aramides, une plaque multicouches en UHMWPE, une plaque monolithique de céramique ou un assemblage de plaquettes ou modules de céramique ou un assemblage de plaques métalliques perforées.

Selon un mode de réalisation du panneau composite, le panneau multicouche de protection balistique est assemblé contre la paroi de blindage par collage ou fixation mécanique.

Selon les applications envisagées, ce panneau composite blindé peut être un élément de paroi d'un véhicule, un panneau de construction, une porte, un mur ou une cloison, une partie d'un élément de mobilier, une paroi d'un siège, ou un élément de vêtement, de casque ou de bouclier de protection balistique.

A titre d'exemple, un panneau multicouche peut être placé à l'intérieur de n'importe quel type de porte lors de sa fabrication en fonction du niveau de protection requis.

Il est possible d'utiliser une porte existante, voir même une porte en matériau PVC, en y fixant le panneau multicouche avec un motif décoratif incrusté sur une face, soit par collage, soit par l'intermédiaire d'un autre système de fixation mécanique discret et obtenir ainsi une protection anti-balles. On obtient en outre, un gain en coûts et en temps d'installation.

Enfin, l'invention enseigne à la revendication 18 un procédé de fabrication d'un tel panneau multicouche de protection balistique. Ce procédé comprend les étapes suivantes :
- Réaliser ou fournir des couches de tissu tissé en fils de polyester torsadés et des couches d'adhésif en matériau thermoplastique à base de polyéthylène,
- Superposer en alternance les couches de tissu et les couches d'adhésif,
- Placer la superposition ou la réaliser directement sur une plaque d'une presse de thermo-lamination de type Laminé à Haute Pression (HPL),
- Fermer la presse et augmenter la température et augmenter la pression sur la superposition jusqu'à une valeur de pression suffisante pour permettre une bonne diffusion et répartition de la chaleur à l'intérieur de la presse de manière à faire fondre le matériau thermoplastique des couches d'adhésif, et à compacter la superposition pour provoquer le passage du matériau thermoplastique fondu à travers les interstices des couches de tissu jusqu'à mettre en contact les couches d'adhésif adjacentes,
- Ensuite initier le cycle de refroidissement de la presse, sans ouvrir la presse et en maintenant la pression maximale exercée sur la superposition, pour provoquer la solidification du matériau thermoplastique, assurant ainsi la cohésion de la superposition sous la forme d'un panneau multicouche compact,
- Ouvrir la presse et en sortir le panneau multicouche obtenu.

Selon un mode de réalisation de ce procédé, pendant la phase de chauffage sous pression, on peut augmenter, par exemple sur ce type de presse HPL, la température jusqu'à une valeur comprise entre 135°C et 165°C et de préférence entre 135 et 154°C au cœur du panneau multicouche et augmenter la pression jusqu'à une valeur comprise entre 90 et 200 bars (kg/ cm²) et de préférence jusqu'à une valeur de 110 bars (kg/cm²).

Selon un mode de réalisation du procédé, pendant la phase de refroidissement, on peut diminuer la température jusqu'à une valeur comprise entre 50 et 70°C et de préférence entre 60 et 65°C, avant d'ouvrir la presse pour extraire les panneaux multicouches.

Une telle température permet de considérer que l'adhésif est solidifié et permet avantageusement de diminuer la durée pendant laquelle les panneaux multicouches sont à l'intérieur de la presse.

Le panneau multicouche selon l'invention est réalisé à partir de matières premières de haut rendement aisément disponibles. Avec un prix de revient sensiblement divisé par quatre par rapport à ceux de l'art antérieur réalisés à partir de fibres aramides et d'UHMWPE. Il est donc beaucoup plus économique.

En outre, il est beaucoup moins sensible aux conditions environnementales, n'est pas ou très peu sensible aux UV, à l'humidité ou à la température ambiante. Il a ainsi une durée de vie importante, bien supérieure à celle des panneaux en fibres aramides, et par exemple supérieure à la durée de vie d'un véhicule dans lequel il pourrait être implanté. L'économie réalisée sur toute la durée de vie d'un véhicule est donc considérable.

De plus, la matière adhésive utilisée étant thermoplastique, le panneau multicouche selon l'invention peut facilement être récupéré pour être réparé, modifié ou amélioré. Les panneaux multicouches peuvent au besoin être réparés par un repressage à chaud après y avoir enlevé les projectiles et fragments de toute sorte ou être améliorés en y ajoutant des couches supplémentaires de tissu polyester, voire être raccordés en pressant l'un contre l'autre plusieurs panneaux par exemple de plus faible épaisseur afin d'obtenir un panneau plus résistant.

En outre, les fibres sont imperméables, mais pas du tout respirantes et colles utilisées pour constituer le panneau selon l'invention sont recyclables et beaucoup moins toxiques en cas de combustion que les panneaux aramides.

D'autre part, les panneaux selon l'invention peuvent être facilement mis en œuvre industriellement par exemple par formage, découpage thermique ou mécanique avec des moyens mécaniques classiques, ce qui peut être plus difficile à réaliser sur des matériaux utilisant des fibres aramides.

Le panneau multicouche selon l'invention présente donc de nombreux avantages par rapport à ceux de l'art antérieur pour une efficacité comparable voire améliorée.

En effet, les panneaux multicouches compactés à très haute pression selon l'invention sont mécaniquement très résistants et présentent des propriétés balistiques particulièrement intéressantes qui leur permettent de remplacer avantageusement les panneaux en fibres aramides, fibres de verre, UHMWPE,

En effet, et de manière surprenante, alors que les fils en polyester sont beaucoup moins résistants que les fils en fibres aramides, ils permettent d'obtenir des panneaux de protection balistique tout aussi efficaces en raison de leur bien meilleure capacité d'élongation.

Ainsi, au lieu de s'opposer à la pénétration du projectile par l'interposition de fils de très haute ténacité extrêmement résistants, le panneau selon l'invention absorbe et dissipe l'énergie cinétique des projectiles par une grande capacité d'élongation des fils ainsi que par un tissage technique qui permet d'avoir plus de fils par demi - cm² (0,5 cm²) qui le composent et par la déformation progressive des couches de tissu successives jusqu'à obtenir l'arrêt du projectile et/ ou des fragments de quelque type que ce soit. Le choix de l'unité de densité par demi-cm² est avantageuse dans la mesure où un impact de projectiles d'effectue souvent sur une très faible surface.

Le panneau multicouche selon l'invention est ainsi particulièrement efficace en tant que pare-éclats et comme revêtement balistique (liner balistique) contre les projectiles de dureté moyenne (+/- 30 HRc) à haute énergie par exemple du type FSP (Fragment Simulating Projectiles) qui sont difficilement arrêtés par les blindages traditionnels en acier. En outre, il n'est pas nécessaire d'augmenter l'épaisseur de l'acier de blindage, notamment à des T° de -40°C lorsqu'il est combiné avec un panneau multicouche selon l'invention.

De manière particulièrement intéressante, il permet également de retenir efficacement les éclats de projectile et fragments de paroi propulsés dans d'autres directions par le projectile et susceptibles de provoquer des dégâts très importants. Cette fonction pare-éclats du panneau selon l'invention sera décrite plus en détail dans la description ci-après.

Selon une caractéristique essentielle de l'invention, les fils polyesters des couches de tissu sont torsadés, préférentiellement torsadés Z. De manière inattendue, cette caractéristique permet d'obtenir une amélioration de l'efficacité du panneau multicouche selon l'invention en améliorant sa résistance à la pénétration des projectiles.

En effet, avec des fils non torsadés classiques, les fibres sont toutes orientées dans le même sens correspondant à la direction longitudinale du fil. Lorsqu'un projectile vient percuter un tel fil, son extrémité pointue écarte ses filaments mis en parallèles qui composent le fil et passe à travers lesdits filaments. Au contraire, avec des fils torsadés, par exemple dans le même sens que le sens giratoire du projectile pointu, les filaments présentent une cohésion beaucoup plus importante. De ce fait, ces filaments sont beaucoup plus difficiles à écarter lorsqu'un projectile vient frapper le fil torsadé et s'opposent plus efficacement à la pénétration du projectile.

Cette caractéristique a encore un autre effet technique particulièrement avantageux, car elle permet, en donnant une torsion (twist) aux fils de polyester, d'obtenir des fils d'un diamètre plus fin et plus compacts. Ce qui permet d'insérer plus de fils tout en gardant suffisamment d'espaces libres entre les mailles des fils tissés. Cela améliore la pénétration de la matière thermoplastique en fusion des couches d'adhésif entre les fils des couches de tissu et garantit ainsi un meilleur collage du panneau multicouche avec moins de phénomène de délamination.

Grâce à l'utilisation de fils torsadés, il est possible de réaliser un tissage plus serré pour augmenter la densité de fils du tissu et ainsi améliorer la résistance globale du panneau multicouche, tout en laissant entre les fils des interstices libres de taille suffisante pour garantir un collage satisfaisant.

Le panneau multicouche selon l'invention est avantageusement modulaire et adapté, par le choix du nombre de couches de tissu du panneau, à la nature de la menace à laquelle il doit faire face et à l'application visée. Ce choix peut être fait à la fabrication initiale et peut également être réévalué plus tard par l'ajout ultérieur de couches supplémentaires et/ou par adjonction de plusieurs panneaux déjà pressés, en effectuant un assemblage par pression de l'ensemble, afin d'obtenir la résistance calculée pour une protection spécifique.

Un autre avantage remarquable du panneau multicouche conforme à l'invention réside dans le fait qu'il résiste parfaitement aux feux et brulures des projectiles incendiaires de type API et qu'il ne laisse pas passer notamment le gaz BZ (API et API BZ), le gaz BZ ou benzilate de 3-quinuclidinyle étant un agent incapacitant anticholinergique bloquant l'action de l'acétylcholine dans le système nerveux.

Un autre avantage remarquable du panneau multicouche conforme à l'invention réside dans le fait qu'il conserve ses propriétés et caractéristiques mécaniques à basses températures allant au moins jusqu'à - 54 °C. Il garde ainsi un souplesse relative en étant insensible à la congélation.

En outre, chaque face d'un panneau multicouche selon l'invention peut être utilisée indifféremment comme face d'attaque, contrairement à un matériau connu à base d'aramide.

Le panneau multicouche conforme à l'invention résiste par ailleurs aux projectiles incendiaires, car il ne se consume pas.

Un autre avantage non négligeable réside dans la possibilité de découper le panneau multicouche conforme à l'invention à l'aide d'un faisceau laser. L'énergie thermique apportée par le faisceau laser permet de réaliser une fusion très localisée le long de la ligne de découpe du matériau thermoplastique constitutif dudit panneau multicouche. Une telle opération de découpe permet de rendre ledit panneau multicouche étanche, notamment par cautérisation au niveau des bords de découpe.

Un autre avantage remarquable du panneau multicouche conforme à l'invention réside dans le fait qu'il conserve toutes ses propriétés mécaniques et ses performances et ce jusqu'à environ 1 cm de son bord, alors que des articles à base de fibres aramides et UHMWPE présentent en général une zone morte (de faible efficacité) d'environ 5 cm mesurés à partir de leur bord.

Le panneau multicouche conforme à l'invention conserve également toutes ses propriétés mécaniques et ses performances lors de multiples impacts de projectiles lesquels ne sont espacés que de 1 cm.

Par ailleurs, le panneau multicouche selon l'invention présente une excellente résistance aux attaques aux objets tranchants du genre poignards, baïonnettes ou autres.

### Brève description des figures

D'autres caractéristiques et avantages de l'invention apparaîtront à la lecture de la description détaillée qui va suivre, qui est faite à titre indicatif et nullement limitatif, en référence aux dessins annexés, dans lesquels :
- la figure 1 est une vue schématique en coupe transversale d'un exemple de panneau multicouche selon l'invention ;
- les figures 2 et 3 sont des représentations schématiques d'un tissage respectivement plat pour la figure 2 et natté pour la figure 3, réalisé à l'aide de fils classiques rectilignes (non torsadés) ;
- les figures 4 et 5 sont des représentations schématiques d'un tissage respectivement plat pour la figure 4 et natté pour la figure 5, cette fois réalisé à l'aide de fils torsadés ;
- les figures 6a, 6b et 6c illustrent schématiquement les étapes successives de la pénétration d'un projectile dans un panneau multicouche selon l'invention représenté en coupe ;
- la figure 7a est une vue de face du panneau multicouche de la figure 6c dans lequel le projectile a été arrêté ;
- figure 7b est une vue de profil, en coupe d'un panneau multicouche selon l'invention, illustrant la pénétration et la déformation progressives d'un projectile ;
- la figure 8 est une vue en perspective d'un exemple de panneau composite selon l'invention formé d'une plaque de blindage en acier et d'un revêtement de protection balistique constitué d'un panneau multicouche selon l'invention ;
- les figures 9a et 9b sont des vues schématique en coupe qui illustrent comparativement le comportement de projectiles traversant une plaque d'acier seule pour la figure 9a et une plaque d'acier revêtue d'un panneau multicouche selon l'invention pour la figure 9b ;
- les figures 10a et 10b sont des photographies des deux faces d'un panneau composite, formé d'une plaque en acier revêtue d'un panneau multicouche selon l'invention, ayant subi des essais de tir de plusieurs projectiles ;
- la figure 11a est une vue de face d'un autre exemple de panneau composite selon l'invention formé d'un assemblage de plaquettes hexagonales en céramique, rapportées sur un panneau multicouche selon l'invention ;
- la figure 11b est une vue de profil, en coupe, d'un autre exemple de réalisation d'un panneau composite selon l'invention;
- les figures 12a, 12b et 12c sont des vues schématiques en coupe qui illustrent comparativement le comportement d'un projectile traversant une plaquette de céramique, seule pour les figures 12a et 12b, et revêtue d'un panneau multicouche selon l'invention pour la figure12c ;
- la figure 13 est une vue schématique en coupe qui illustre le procédé de fabrication d'un panneau multicouche selon l'invention par pressage à chaud sous pression.

### Exposé détaillé de l'invention

Le panneau multicouche de protection balistique selon la présente invention va maintenant être décrit de façon détaillée en référence aux figures 1 à 13. Les éléments équivalents représentés sur les différentes figures porteront les mêmes références numériques ou alphanumériques.

On a représenté sur les différentes figures plusieurs exemples de réalisation d'un panneau multicouche 1 de protection balistique.

Celui représenté en coupe sur la figure 1 comporte quatre couches de tissu 2 entre lesquelles sont intercalées trois couches d'adhésif 3.

Bien entendu, il ne s'agit que d'un exemple illustratif, le nombre de couches étant adapté à la protection recherchée et pouvant être compris par exemple entre 5 et 120 couches de tissu, voire plus si nécessaire et en fonction de la capacité d'ouverture de la presse permettant d'introduire de grosses épaisseurs selon les besoins de protection des applications.

Les couches de tissu 2 sont réalisées à partir de fils 4 de polyester (polytéréphtalate d'éthylène, dénommé aussi oxyéthylène oxytéréphtaloyle PET) qui sont tissés pour former le tissu 2.

Selon la façon dont on entrelace les fils 4 de polyester, différents motifs de tissage sont obtenus. Le panneau multicouche de l'invention n'est pas limité à un motif de tissage particulier pour la réalisation du tissu 2, plusieurs motifs pouvant parfaitement convenir.

On peut ainsi avantageusement utiliser un tissage plat comme représenté sur la figure 2 pour lequel à chaque fois un fil de trame 5 croise un fil de chaîne 6, ou un tissage natté, également appelé tissage panama, comme représenté sur la figure 3 dans lequel les fils s'entrecroisent à chaque fois par deux, deux fils de trame 5 croisant deux fils de chaîne 6.

Mais quel que soit le motif choisi, il existe, du fait de ce tissage, des interstices 7 qui sont des espaces libres traversant, situés entre les fils 4 et plus précisément entre les mailles constituées par l'entrelacement des fils 4.

Les couches d'adhésif 3 sont composées d'un matériau thermoplastique 8, constitué d'un ou plusieurs composés chimiques à base de polyéthylène LLDPE - LDPE & HDPE (utilisé dans ce cas comme un hotmelt).

Comme on peut le voir sur la figure 1, le matériau thermoplastique 8 traverse les couches de tissu 2 en passant par les interstices 7 existant entre les mailles du tissu et connecte les couches d'adhésif 3 les unes avec les autres. De préférence, le matériau thermoplastique 8 remplit complètement tous les interstices 7 des couches de tissu 2 et vient recouvrir entièrement et entourer les couches de tissu 2, formant même une pellicule de matériau thermoplastique 8 à la surface du panneau 1 sur sa face supérieure 9 et sa face inférieure 10 notamment. Le matériau thermoplastique 8 assure ainsi avantageusement la cohésion d'ensemble du panneau multicouche 1.

Avantageusement, les couches d'adhésifs doivent sont de préférence de couleur et non transparentes. Cela permet à la sortie de la presse après un contrôle visuel sur le panneau, de vérifier que le collage est optimal en observant simplement l'homogénéité de la couleur sur toute sa surface du panneau.

Les fils de polyester 4 sont classiquement composés d'une multitude de filaments de polyester rectilignes, orientées sensiblement selon la direction longitudinale du fil comme représenté schématiquement sur les figures 2 et 3.

Pour réaliser le panneau multicouche selon l'invention, on utilise avantageusement des fils de polyester 4 torsadés comme représenté schématiquement sur les figures 4 et 5. Les fils de polyesters sont ainsi vrillés sur eux-mêmes plusieurs fois selon un couple de torsion oblique à la direction longitudinale du fil.

Les fils de polyester 4 utilisés ont ainsi subi un nombre de torsions variable selon les modes de réalisation, mais généralement compris entre 40 à 80 torsions par mètre de fil et correspondant préférentiellement à environ 60 torsions par mètre de fil.

On remarque ainsi, comme on peut le voir sur les figures 4 et 5, que dans le cas de fils torsadés, les interstices 7 sont plus grands qu'avec les fils non torsadés des figures 2 et 3. Une plus grande quantité de matériau thermoplastique 8 peut ainsi passer à travers le tissu 2 pour réunir les différentes couches d'adhésif 3 et améliorer la cohésion d'ensemble du panneau multicouche 1.

Afin d'obtenir un panneau multicouche 1 de résistance importante, on choisit de préférence des fils 4 de haute tenacité présentant une résistance comprise entre 75 N et 110 N et de préférence entre 101,5 N - 103,9 N.

Ces fils ont de préférence une élongation comprise entre 8 et 25%, et de préférence entre 12-14%, leur conférant une plage de déformation plus importante que les fibres aramides et UHMWPE (dont l'élongation est comprise entre 2,4 et 3,5 %), pour absorber l'énergie des projectiles.

Le titrage des fils 4 choisis est variable et par exemple compris entre 800 et 4000 deniers, de préférence entre 1000 et 3000 deniers, et encore plus préférentiellement voisin de 1000 den (1100 dtex).

Avec de tels fils torsadés, il est possible de réaliser un tissage très serré afin d'augmenter la densité de fils au demi - centimètre carré, ce qui est très important pour arrêter les projectiles pointus de petits diamètres (5-8mm). On augmente par la même occasion la résistance du tissu 2, tout en garantissant un collage satisfaisant du fait de la présence d'interstices 7 de taille suffisante.

Avec des fils de polyester torsadés de titre égal à 1000 deniers, on peut ainsi par exemple obtenir une densité (en nombre de fils de chaines par nombre de fils de trame par 1/2 cm² de tissu) comprise entre 5x5 et 8x8, et de préférence 7x7.

A titre d'exemple, des panneaux multicouches 1 comprenant entre 40 et 50 couches de tissu 2 ont été réalisés avec ces tissus 2. Le panneau 1 comportant 45 couches de tissu 2 a été préféré.

Avec des fils de polyester torsadés de titre égal à 3000 deniers, on peut par exemple obtenir, pour le tissu 2, une densité comprise entre 3,35x3,35 et 5x5, de préférence 4,53x4,53 pour des fils de polyester torsadés de titre égal à 3000 den.

A titre d'exemple, des panneaux multicouches 1 comprenant entre 15 et 22 couches de tissu 2 ont été réalisés avec ces tissus 2. Le panneau 1 comportant 18 couches de tissu 2 a été préféré.

Afin d'illustrer le principe de la fonction de protection balistique du panneau multicouche 1 selon l'invention, la course d'un projectile percutant le panneau multicouche 1 au niveau de sa face supérieure 9 a été représentée de manière chronologique sur les figures 6 à 7a et 7b.

Comme on peut le voir sur la succession chronologique des figures 6a à 6c, lorsqu'un projectile 12 atteint la face supérieure 9 du panneau multicouche 1, il commence par s'enfoncer dans l'épaisseur du panneau en y creusant une cuvette 13. Grâce à son énergie cinétique importante lui permettant de rompre les fils 4, il traverse les premières couches de tissu 2. Il est cependant freiné et déformé progressivement par les couches de tissu 2 qui, avant de se rompre, se déforment du fait de la capacité d'élongation importante des fils 4 en polyester et qui absorbe de cette façon une grande partie de l'énergie du projectile 12.

Ainsi, la figure 7b illustre la pénétration du projectile 12, lequel déforme les couches de tissu 2 successives et se déforme progressivement pour présenter une forme sensiblement d'un champignon de plus en plus marquée en fonction du degré de pénétration dans le panneau multicouche 1. La résistance des couches de tissu 2 non perforées par le projectile 12 provoque la déformation dudit projectile 12. La surface de contact du projectile 12 augmente ainsi et par conséquent son freinage augmente également.

Si le nombre de couches de tissu 2 du panneau multicouche 1 est suffisant, le projectile 12 finit par s'immobiliser sans traverser la face inférieure 10 du panneau multicouche 1, comme représenté en coupe sur la figure 6c ou vu de dessus sur la figure 7a.

Le panneau multicouche 1 selon l'invention, utilisé seul, permet ainsi d'arrêter efficacement les balles de pistolet, revolvers et mitraillettes et les projectiles à énergie cinétique modérée comme la chevrotine et ballettes. Il est de ce fait parfaitement adapté pour la réalisation d'inserts (Plastrons) pour de gilets, vestes ou autres vêtements pare-balles ou d'inserts très minces et flexibles à insérer sur la partie arrière, pour diminuer le traumatisme et augmenter le niveau de résistance relatifs aux gilets anti balles existants en fibres aramides ou UHMWPE.

En outre, comme visible sur la figure 6c, le panneau 1 présente après impact du projectile 12 une déformation limitée sur sa face inférieure 10 évitant la survenue de traumatismes internes graves lorsqu'il est utilisé comme réducteur de trauma dans les gilets pare-balles.

Selon le type de projectiles auxquels on souhaite résister, il est possible d'associer le panneau multicouche 1 avec de l'acier de très haute dureté ou de la céramique pour retenir les projectiles 12 à noyaux en acier durci et en Tungstène, qui sont des matériaux bien plus durs.

Pour faire face à des projectiles perforants et incendiaires, on peut réaliser un panneau composite 14 comprenant au moins une paroi de blindage 15 et un panneau multicouche 1 servant de revêtement de protection balistique 16 (également appelé « liner balistique ») comme représenté sur la figure 8.

Le panneau multicouche 1 servant de revêtement de protection balistique 16 est de préférence assemblé contre la paroi de blindage 15 par collage ou par fixation mécanique. Il peut également être fixé à une certaine distance de la paroi de blindage 15.

Avantageusement, la paroi de blindage peut être une plaque d'acier 17 et de préférence une plaque d'acier présentant une dureté de 600HB selon la norme EN ISO 6506-1.

Le panneau composite 14 est alors capable de retenir efficacement des projectiles provenant d'armes portatives de l'infanterie en général ainsi que les fragments de métal provenant de grenades à mains et de mines terrestres.

Dans cette configuration (lorsque le panneau multicouche 1 est utilisé en tant que liner balistique), il accomplit en outre une intéressante fonction de pare-éclats représentée sur les figures 9a et 9b.

En effet, même s'ils sont retenus par la paroi de blindage 15, par exemple en acier, les projectiles 12 peuvent se rompre et projeter des éclats de projectile 18 ou alors arracher des fragments de paroi 19 qui sont projetés dans des directions différentes de la trajectoire initiale du projectile 12 et peuvent se révéler extrêmement meurtriers. Les occupants d'un véhicule blindé dont la paroi en acier a retenu un projectile perforant 12 peuvent ainsi être très gravement blessés par des fragments de cette paroi alors qu'ils n'étaient même pas sur la trajectoire du projectile.

Comme on peut le voir sur la figure 9b, lorsque la paroi 15 est revêtue d'un panneau multicouche 1, les éclats de projectiles 18 et les fragments de paroi 19 sont retenus par le panneau multicouche 1 qui se déforme pour les contenir dans une cuvette 13, quelle que soit la direction dans laquelle ils sont propulsés.

Afin de démonter l'efficacité de l'invention, des tests balistiques ont été réalisés sur plusieurs un exemple de mise en œuvre de l'invention constitué d'un panneau multicouche 1 comprenant 45 couches de tissu 2, collé au contact d'une plaque d'acier 17 de protection balistique de 7,5 mm d'épaisseur et présentant une dureté nominale de 600 HB, sur lequel on a tiré des projectiles perforants et des projectiles FSP calibre 20 mm conformément au STANAG 4569 niveau 2 à -40°C.

Les photographies après impacts des deux faces du panneau composite 14 testé sont présentées sur les figures 10a et 10b.

Comme on peut le voir sur la figure 10a, trois projectiles perforants (2-1, 2-2 et 2-3) et trois projectiles FSP (1, 2 et 3) ont atteint le panneau composite 14 et ont impacté sa plaque d'acier 17.

Comme visible sur la figure 10b, aucun de ces projectiles n'a traversé le panneau composite 14 et n'a déchiré la face extérieure du panneau multicouche 1, démontrant ainsi l'efficacité du panneau composite 14 en matière de protection balistique.

De tels panneaux composites acier/panneau multicouche peuvent être utilisés par exemple pour réaliser des parois de blindage pour des véhicules civils, forces de polices, transport de fonds et militaires.

Selon les applications, la paroi de blindage 15 peut également être formée d'une plaque de matière céramique ou, comme représenté sur la figure 11a, d'un ensemble de plaquettes de céramique 22, par exemple hexagonales, retenues par un liant 23.

La figure 11b illustre, à titre d'exemple, un autre exemple d'application du panneau multicouche 1. Ce dernier est par exemple enserré entre une plaque de blindage 15 en céramique et une plaque en acier ou en aluminium 30 en utilisant des couches adhésives 31. Un tel sous ensemble de blindage peut alors être collé par l'intermédiaire d'une couche adhésive 32 supplémentaire et/ou fixé mécaniquement par boulonnage avec un ensemble boulon-écrou 32a sur une paroi externe 33 en acier, aluminium ou autre matériau.

La fonction pare-éclat du panneau multicouche 1 en association avec une paroi de blindage 15 en plaquettes de céramique a également été représentée sur les figures 12a à 12c.

Sur les figures 12a et 12b, on voit que lorsque la paroi de blindage 15 en céramique est seule, le projectile 12 la traverse en fracturant et désintégrant la plaquette de céramique 22 et le liant 23. Le projectile 12 peut ressortir en continuant sa course, tout en projetant des fragments de paroi 19 dans d'autres directions.

Lorsque la paroi de blindage 15 en céramique est combinée avec un panneau multicouche 1, comme représenté sur la figure 12c, le projectile 12 comme les fragments de paroi 19 sont retenus par le panneau multicouche 1 servant de liner balistique.

Avec une plaque de blindage 15 en céramique, le panneau composite 14 est capable de résister efficacement contre des projectiles provenant d'armes militaires de gros calibres ou contre des projectiles multiples.

De tels panneaux composites céramique/panneau multicouche peuvent être utilisés par exemple pour réaliser des boucliers.

Le panneau multicouche 1 selon l'invention est préférentiellement un panneau stratifié compact, également appelé laminé compact, réalisé par pressage à chaud sous haute pression. Pour le réaliser, on utilise une presse de thermo-lamination de type HPL (High Pressure Laminate) capable de réaliser des cycles de chauffage et de refroidissement (Hot/Cooled) sous haute pression.

Un exemple de procédé de fabrication d'un panneau multicouche 1 selon l'invention a été illustré schématiquement sur la figure 13.

Après avoir réalisé ou acheté les couches de tissu 2 et les couches d'adhésif 3 nécessaires, on réalise une superposition 24 en empilant en alternance les couches de tissu 2 et les couches d'adhésif 3.

Cette superposition 24 est ensuite placée entre les deux plaques 25 d'une presse 26 de thermo-lamination de type HPL. Alternativement, la superposition 24 peut être directement réalisée à l'intérieur de la presse 26.

La presse est refermée et un cycle de chauffage est initié afin d'obtenir la fusion du matériau thermoplastique 8 des couches d'adhésif 3. A l'intérieur de la presse, la température est ainsi progressivement augmentée jusqu'à une valeur comprise entre 135°C et 165°C.

Une fois le matériau thermoplastique 8 a atteint son point de fusion (melting point), on augmente la pression à l'intérieur de la presse, jusqu'à une valeur préférentiellement comprise entre 90 et 200 bars et par exemple égale à 110 bars, de manière à compacter la superposition 24 en rapprochant les deux plaques 25 de la presse 26 l'une vers l'autre comme symbolisé par les flèches 27 de la figure 13. Le choix des valeurs de température et de pression dans les plages mentionnées ci-dessus dépend de l'épaisseur du panneau multicouche 1 à réaliser.

On provoque ainsi le passage du matériau thermoplastique 8 fondu à travers les interstices 7 des couches de tissu 2. L'augmentation graduelle de la pression fait que le matériau thermoplastique remplit entièrement les interstices 7 et vient connecter les différentes couches d'adhésif 3. Il vient même recouvrir les couches de tissu 2 supérieure et extérieure, constituant ainsi une pellicule de matériau thermoplastique sur les faces supérieure 9 et inférieure 10 du panneau 1.

Cette mise sous très haute pression de la superposition 24 permet également d'obtenir une compression de ses différentes couches de tissu 2 et d'adhésif 3, conduisant ainsi à l'obtention d'un panneau multicouche 1 compact (c'est-à-dire dont la hauteur finale est inférieure à la somme de la hauteur initiale des couches le composant).

On réalise ensuite un cycle de refroidissement à l'intérieur de la presse 26 tout en maintenant la pression maximale sur le panneau. La température est ainsi ramenée à une valeur préférentiellement comprise entre 50 et 70°C et par exemple de l'ordre de 60 à 65°C. En refroidissant, le matériau thermoplastique 8 se solidifie et assure alors la cohésion de la superposition 24 sous la forme d'un panneau multicouche 1 compact,

On peut ensuite ouvrir la presse 26 et en sortir le panneau multicouche 1 obtenu.

De cette façon et selon la forme des plaques 25 de la presse 26, on peut obtenir des panneaux plats ou des pièces formées.

D'autres variantes du panneau multicouche 1 selon l'invention peuvent évidemment être imaginées sans sortir du cadre des revendications ci-après.

Le panneau multicouche 1 peut par exemple comprendre en outre au moins une couche externe décorative, sur l'une ou les deux de ses faces extérieures. Cette couche décorative peut avantageusement être directement ajoutée lors du pressage du panneau multicouche. Il peut s'agir notamment d'un décor plastique ou papier collé avec une pellicule de mélanine appelée « overlay ».

Selon un autre exemple de réalisation, les couches de tissu 2 du panneau multicouche 1 de protection balistique peuvent comprendre, outre les couches de tissu en fil polyester de 1000 den, au moins une couche tissée avec des fils aramides ou de polyéthylène de masse molaire très élevée (UHMWPE) ou de préférence, pour des question d'économie, avec une couche tissée avec des fils polyester de 3000 den en face(s) externe(s).

## Revendications

1. Panneau multicouche (1) de protection balistique comprenant une superposition de couches de tissu (2) en fils (4) tissés, le tissage laissant libres des interstices (7) traversants entre les fils (4) dans chaque couche de tissu (2), et des couches d'adhésif (3) qui sont intercalées en alternance entre les couches de tissu (2) et qui assurent la cohésion d'ensemble du panneau multicouche (1), les couches de tissu (2) en fils (4) tissés comprenant des couches de tissu (2) tissé en fils (4) de polyester torsadés, les couches d'adhésif (3) étant des couches d'un matériau thermoplastique (8) à base de polyéthylène, et le matériau thermoplastique (8) traversant les interstices (7) des couches de tissu (2) et reliant les couches d'adhésif (3) les unes avec les autres, assurant ainsi la cohésion d'ensemble du panneau multicouche (1).

2. Panneau multicouche (1) protection balistique selon la revendication 1 **caractérisé en ce qu'**il s'agit d'un panneau stratifié compact réalisé par pressage à chaud sous haute pression.

3. Panneau multicouche (1) de protection balistique selon l'une quelconque des revendications précédentes **caractérisé en ce que** le tissu des couches de tissu (2) tissé avec des fils (4) de polyester torsadés est tissé selon un motif de tissage plat ou natté.

4. Panneau multicouche (1) de protection balistique selon l'une quelconque des revendications précédentes **caractérisé en ce que** les fils (2) de polyester sont torsadés Z ou S, préférentiellement torsadés Z, avec de 40 à 80 torsions par mètre de fil et de préférence environ 60 torsions par mètre de fil.

5. Panneau multicouche (1) de protection balistique selon l'une quelconque des revendications précédentes **caractérisé en ce que** les fils (2) de polyester ont une résistance comprise entre 75 N et 110 N et de préférence comprise entre 101,5 N - 103,9 N.

6. Panneau multicouche (1) de protection balistique selon l'une quelconque des revendications précédentes **caractérisé en ce que** les fils (2) de polyester ont une élongation comprise entre 8 et 25%, et de préférence comprise entre 12-14%.

7. Panneau multicouche (1) de protection balistique selon l'une quelconque des revendications précédentes **caractérisé en ce que** les fils (2) de polyester ont un titre compris entre 800 et 4000 den, de préférence entre 1000 et 3000 den et préférentiellement voisin de 1000 den.

8. Panneau multicouche (1) de protection balistique selon l'une quelconque des revendications précédentes **caractérisé en ce qu'**il comprend entre 5 et 120 couches de tissu (2) tissé avec des fils (4) de polyester torsadés.

9. Panneau multicouche (1) de protection balistique selon l'une quelconque des revendications précédentes **caractérisé en ce qu'**il comprend entre 40 et 50 couches de tissu (2), et de préférence 45 couches de tissu (2), tissé avec des fils (4) de polyester torsadés de titre égal à 1000 den.

10. Panneau multicouche (1) de protection balistique selon l'une quelconque des revendications précédentes **caractérisé en ce qu'**il comprend entre 15 et 22 couches de tissu (2), et de préférence 18 couches de tissu (2), tissé avec des fils (2) de polyester torsadés, de préférence torsadés Z, de titre égal à 3000 den.

11. Panneau multicouche (1) de protection balistique selon l'une quelconque des revendications précédentes **caractérisé en ce que** le tissu des couches de tissu (2) est tissé avec une densité, en nombre de fils de chaines par nombre de fils de trame pour 0,5 cm² de tissu, comprise entre 5x5 et 8x8 et de préférence voisine de 7x7 pour des fils de polyester torsadés, de préférence torsadés Z, de titre égal à 1000 den.

12. Panneau multicouche (1) de protection balistique selon l'une quelconque des revendications 1 à 10 **caractérisé en ce que** le tissu des couches de tissu (2) est tissé avec une densité, en nombre de fils de chaines par nombre de fils de trame pour 0,5 cm² de tissu, comprise entre 3,35x3,35 et 5x5, et de préférence voisine de 4,53x4,53 pour des fils (2) polyester torsadés, de préférence torsadés Z, de titre égal à 3000 den.

13. Utilisation d'un panneau multicouche (1) de protection balistique selon l'une quelconque des revendications 1 à 12 pour la réalisation d'un revêtement intérieur ou extérieur de véhicule, d'un vêtement ou d'un accessoire de protection balistique, ou d'un placage de porte, de mur ou de cloison.

14. Panneau composite (14) blindé comprenant une paroi de blindage (15) et un revêtement de protection balistique (16) **caractérisé en ce que** le revêtement de protection balistique (16) est un panneau multicouche (1) de protection balistique selon l'une quelconque des revendications 1 à 12.

15. Panneau composite (14) blindé selon la revendication 14 **caractérisé en ce que** la paroi de blindage (15) est une plaque d'acier (17), plaque d'aluminium, mousse d'aluminium, plaque en titane, plaque en fibre de verre, plaque multicouches en fibres aramides, plaque multicouches en UHMWPE, plaque en polycarbonate, un assemblage de plaques métalliques perforées ou une plaque monolithique de céramique, ou un assemblage de plaquettes de céramique (22).

16. Panneau composite (14) blindé selon la revendication 14 ou 15 **caractérisé en ce que** le panneau multicouche (1) de protection balistique est assemblé contre la paroi de blindage (15) par collage ou fixation mécanique.

17. Panneau composite (14) blindé selon l'une quelconque des revendications 14 à 16 **caractérisé en ce qu'**il s'agit d'un élément de paroi d'un véhicule, d'un panneau de construction, d'une porte, d'un mur ou d'une cloison, d'une partie d'un élément de mobilier, d'une paroi d'un siège, ou d'un élément de vêtement, de casque ou de bouclier de protection balistique.

18. Procédé de fabrication d'un panneau multicouche (1) de protection balistique selon l'une quelconque des revendications 1 à 14 comprenant les étapes suivantes :
- Réaliser ou fournir des couches de tissu (2) tissé en fils (4) de polyester torsadés et des couches d'adhésif (3) en matériau thermoplastique (8) à base de polyéthylène,
- Superposer en alternance les couches de tissu (2) et les couches d'adhésif (3),
- Placer la superposition (24) ou la réaliser directement sur une plaque (25) d'une presse (26) de thermo-lamination de type Laminé à Haute Pression (HPL),
- Fermer la presse et augmenter la température et pression sur la superposition jusqu'à une valeur de pression suffisante pour permettre une bonne diffusion et répartition de la chaleur à l'intérieur de la presse de manière à faire fondre le matériau thermoplastique des couches d'adhésif et à compacter la superposition pour provoquer le passage du matériau thermoplastique en fusion à travers les interstices des couches de tissu jusqu'à mettre en contact les couches d'adhésif adjacentes,
- Ensuite initier le cycle de refroidissement de la presse, sans ouvrir la presse et en maintenant la pression maximale exercée sur la superposition, pour provoquer la solidification du matériau thermoplastique, assurant ainsi la cohésion de la superposition sous la forme d'un panneau multicouche compact,
- Ouvrir la presse (26) et en sortir le panneau multicouche (1).

19. Procédé de fabrication selon la revendication précédente **caractérisé en ce que** l'on augmente la température jusqu'à une valeur comprise entre 135°C et 165°C au cœur du panneau multicouche (1), selon l'épaisseur du panneau multicouche (1) et augmenter la pression jusqu'à une valeur comprise entre 90 et 200 bars (kg/cm²) et de préférence jusqu'à une valeur de 110 bars (kg/cm2).

20. Procédé de fabrication selon la revendication 18 ou 19 **caractérisé en ce que** l'on diminue la température jusqu'à une valeur comprise entre 50 et 70°C et de préférence comprise entre 60 et 65°C, avant d'ouvrir la presse (26) pour extraire les panneaux multicouches (1).

## Patentansprüche

1. Mehrschichtige ballistische Schutzplatte (1), umfassend übereinandergelegte Gewebeschichten (2) aus Gewebegarn (4), wobei beim Weben durchführende Zwischenräume (7) zwischen dem Garn (4) in jeder Gewebeschicht (2) frei bleiben, sowie Haftschichten (3), die alternierend zwischen den Gewebeschichten (2) eingelegt werden und die Kohäsion der mehrschichtigen Platte (1) gewährleisten, die Gewebeschichten (2) aus Gewebegarn (4) umfassen dabei Gewebeschichten (2) aus verzwirntem Polyestergarn (4),
bei den Haftschichten (3) handelt es sich um Schichten aus einem thermoplastischen Material (8) auf Basis von Polyethylen,
und das thermoplastische Material (8), dringt in die Zwischenräume (7) der Gewebeschichten (2) ein und verbindet die Haftschichten (3) miteinander und sorgt so für die Kohäsion der mehrschichtige Platte (1) insgesamt.

2. Mehrschichtige ballistische Schutzplatte (1) nach Anspruch 1, **dadurch gekennzeichnet, dass** es sich um eine kompakte Verbundplatte handelt, die durch Heißpressen unter Hochdruck hergestellt wird.

3. Mehrschichtige ballistische Schutzplatte (1) nach irgendeinem der vorangehenden Ansprüche, **dadurch gekennzeichnet, dass** das Gewebe des mit verzwirntem Polyestergarn (4) gewebten Gewebeschichten (2) ein Flachwebe- oder Natte- Muster aufweisen.

4. Mehrschichtige ballistische Schutzplatte (1) nach irgendeinem der vorangehenden Ansprüche, **dadurch gekennzeichnet, dass** die Polyesterfäden (2) eine Z- oder S- Drehung aufweist, vorzugsweise mit Z-Drehung, mit 40 bis 80 Drehungen pro Meter Faden, vorzugsweise zwischen 60 Drehungen pro Meter Faden.

5. Mehrschichtige ballistische Schutzplatte (1) nach irgendeinem der vorangehenden Ansprüche, **dadurch gekennzeichnet, dass** das Polyestergarn (2) eine Festigkeit zwischen 75 N und 110 N aufweist, und vorzugsweise zwischen 101,5 N - 103,9N.

6. Mehrschichtige ballistische Schutzplatte (1) nach irgendeinem der vorangehenden Ansprüche, **dadurch gekennzeichnet, dass** das Polyestergarn (2) eine Dehnung zwischen 8 und 25% aufweist, und vorzugsweise zwischen 12 - 14%.

7. Mehrschichtige ballistische Schutzplatte (1) nach irgendeinem der vorangehenden Ansprüche, **dadurch gekennzeichnet, dass** das Polyestergarn (2) einen Titer zwischen 800 und 4000 den aufweist, und vorzugsweise zwischen 1000 und 3000 den und noch besser nahe 1000 den.

8. Mehrschichtige ballistische Schutzplatte (1) nach irgendeinem der vorangehenden Ansprüche, **dadurch gekennzeichnet, dass** sie zwischen 5 und 120 Gewebeschichten (2) aufweist, die mit verzwirnten Polyesterfäden (4) gewebt sind.

9. Mehrschichtige ballistische Schutzplatte (1) nach irgendeinem der vorangehenden Ansprüche, **dadurch gekennzeichnet, dass** sie zwischen 40 und 50 Gewebeschichten (2) aufweist, vorzugsweise 45 Gewebeschichten (2), die mit verzwirnten Polyesterfäden (4) gewebt sind.

10. Mehrschichtige ballistische Schutzplatte (1) nach irgendeinem der vorangehenden Ansprüche, **dadurch gekennzeichnet, dass** sie zwischen 15 und 22 Gewebeschichten (2) enthält und vorzugsweise 18 Gewebeschichten (2), die mit verzwirnten Polyesterfäden (2), vorzugsweise mit Z- Drehung gewebt sind, mit einem Titer gleich 3000 den.

11. Mehrschichtige ballistische Schutzplatte (1) nach irgendeinem der vorangehenden Ansprüche, **dadurch gekennzeichnet, dass** das Gewebe der Gewebeschichten (2) mit einer Dichte, in Anzahl Kettfäden auf die Anzahl Schussfäden, von 0,5 cm² Gewebe, zwischen 5x5 und 8x8 und vorzugsweise nahe 7x7 für gezwirntes Polyestergarn, vorzugsweise mit Z- Drehung, mit einem Titer gleich 1000 den gewebt wird.

12. Mehrschichtige ballistische Schutzplatte (1) nach irgendeinem der vorangehenden Ansprüche 1 bis 10, **dadurch gekennzeichnet, dass** das Gewebe der Gewebeschichten (2) mit einer Dichte, in Anzahl Kettfäden auf die Anzahl Schussfäden, von 0,5² Gewebe, zwischen 3,35x3,35 und 5x5, und vorzugsweise nahe 4,53x4,53 für gezwirntes Polyestergarn, vorzugsweise mit Z-Drehung, mit einem Titer gleich 3000 den gewebt ist.

13. Verwendung einer mehrschichtigen ballistischen Schutzplatte (1) nach einem beliebigen der Ansprüche 1 bis 12 zur Herstellung der Innen- oder Außenbeschichtung eines Fahrzeugs, eines Kleidungsstücks oder einer ballistischen Schutzvorrichtung oder einer Tür-, Wand- oder Zwischenwandbeschichtung.

14. Gepanzerte Verbundplatte (14), umfassend eine Panzerwand (15) und eine ballistische Schutzbeschichtung (16), **dadurch gekennzeichnet, dass** es sich bei der ballistischen Schutzbeschichtung (16) um eine mehrschichtige ballistische Schutzplatte (1) nach einem beliebigen der Ansprüche 1 bis 12 handelt.

15. Gepanzerte Verbundplatte (14), nach Anspruch 14, **dadurch gekennzeichnet, dass** es sich bei der Panzerwand (15) um eine Stahlplatte (17), Aluminiumplatte, Aluminiumschaum, Titanplatte, Glasfaserplatte, Verbundplatte aus Aramidfasern, mehrschichtige Platte aus UHMWPE, Polykarbonatplatte, eine Verbindung aus perforierten Metallplatten oder einer monolithischen Keramikplatte oder einen Verbund aus Keramikplatten (22) handelt.

16. Gepanzerte Verbundplatte (14), nach Anspruch 14 oder 15, **dadurch gekennzeichnet, dass** die mehrschichtige ballistische Schutzplatte (1) an der Panzerwand (15) durch Kleben oder mechanisch befestigt wird.

17. Gepanzerte Verbundplatte (14), nach einem beliebigen der Ansprüche 14 bis 16, **dadurch gekennzeichnet, dass** es sich um ein Element einer Fahrzeugwand, einer Bauplatte, einer Tür einer Mauer oder einer Wand, eines Teils eines Mobiliarelementes, der Lehne eines Sitzes oder eines Teils eines Kleidungsstücks, eines Helms oder eines Schildes zum ballistischen Schutz handelt.

18. Verfahren zur Herstellung einer mehrschichtigen ballistischen Schutzplatte (1) nach einem beliebigen der Ansprüche 1 bis 14, das die folgenden Schritte umfasst:
- Herstellung oder Bereitstellung von Gewebeschichten (2) aus gezwirntem Polyestergarn (4) und Haftschichten (3) aus thermoplastischem Material (8) auf Polyethylenbasis.
- Die Gewebeschichten (2) und die Haftschichten (3) abwechselnd übereinander legen.
- Einlegen des Schichtstapels (24) in eine oder Ausführung direkt auf der Platte (25) einer Heißlaminier- Presse (26) vom Typ Hochdrucklaminat (HPL),
- Schließen der Presse und Temperatur und Druck auf den Schichtstapel erhöhen bis zu einem ausreichenden Druck, um eine gute Weiterleitung und Verteilung der Wärme innerhalb der Presse zu ermöglichen, so dass das thermoplastische Material der Haftschichten schmilzt und der Schichtstapel verdichtet wird, so dass das geschmolzene thermoplastische Material in die Zwischenräume der Gewebeschichten eindringt, bis ein Kontakt zwischen den nebeneinanderliegenden Haftschichten hergestellt ist,
- Dann Einleiten des Kühlzyklus der Presse, ohne die Presse zu öffnen und den maximalen Druck auf den Schichtstapel aufrecht zu erhalten, um eine Verfestigung des thermoplastischen Materials zu veranlassen und so die Kohäsion des Schichtstapels in der Form einer mehrschichtigen kompakten Platte zu gewährleisten.,
- Öffnen der Presse (26) und Entnahme der mehrschichtigen Platte (1).

19. Fertigungsverfahren nach dem vorhergehenden Anspruch, **dadurch gekennzeichnet, dass** die Temperatur auf einen Wert zwischen 135°C und 165°C im Kern der mehrschichtigen Platte (1) gesteigert wird, je nach Dicke der mehrschichtigen Platte (1) und Erhöhung des Drucks bis auf einen Wert zwischen 90 und 200 Bar (kg/cm2) und vorzugsweise bis auf einen Wert von 110 Bar (kg/cm2).

20. Fertigungsverfahren nach Anspruch 18 oder 19 **dadurch gekennzeichnet, dass** die Temperatur auf einen Wert zwischen 50 und 70°C sinkt, vorzugsweise zwischen 60 und 65°C, vor dem Öffnen der Presse (26) zur Entnahme der mehrschichtigen Platten (1).

## Claims

1. A multilayer ballistic protection panel (1) comprising a stack of layers of fabric (2) of woven yarns (4), the weave leaving through-interstices (7) free between the yarns (4) of each layer of fabric (2), and layers of adhesive (3) which are interposed between the layers of fabric (2) in an alternating manner and which provide overall cohesion to the multilayer panel (1),
the layers of fabric (2) of woven yarns (4) comprising layers of woven fabric (2) made of twisted polyester yarns (4),
the layers of adhesive (3) being layers of a thermoplastic material (8) based on polyethylene,
and the thermoplastic material (8) passing through the interstices (7) of the layers of fabric (2) and connecting the layers of adhesive (3) with one another, thereby ensuring cohesion of the multilayer panel assembly (1).

2. The multilayer ballistic protection panel (1) as claimed in claim 1, **characterized in that** it is a compact stratified panel produced by high pressure hot pressing

3. The multilayer ballistic protection panel (1) as claimed in any one of the preceding claims, **characterized in that** the fabric of layers of fabric (2) woven with twisted polyester yarns (4) is woven in accordance with a plain or basket weaving pattern.

4. The multilayer ballistic protection panel (1) as claimed in any one of the preceding claims, **characterized in that** the polyester yarns (2) are Z or S twisted, more preferably Z twisted, with 40 to 80 twists per metre of yarn and preferably approximately 60 twists per metre of yarn.

5. The multilayer ballistic protection panel (1) as claimed in any one of the preceding claims, **characterized in that** the polyester yarns (2) have a strength in the range 75 N to 110 N and preferably in the range 101.5 N to 103.9 N.

6. The multilayer ballistic protection panel (1) as claimed in any one of the preceding claims, **characterized in that** the polyester yarns (2) have an elongation in the range 8% to 25%, preferably in the range 12% to 14%.

7. The multilayer ballistic protection panel (1) as claimed in any one of the preceding claims, **characterized in that** the polyester yarns (2) have a yarn count in the range 800 to 4000 den, preferably in the range 1000 to 3000 den and preferably close to 1000 den.

8. The multilayer ballistic protection panel (1) as claimed in any one of the preceding claims, **characterized in that** it comprises between 5 and 120 layers of fabric (2) woven with twisted polyester yarns (4).

9. The multilayer ballistic protection panel (1) as claimed in any one of the preceding claims, **characterized in that** comprises between 40 and 50 layers of fabric (2), and preferably 45 layers of fabric (2), woven with twisted polyester yarns with a yarn count equal to 1000 den.

10. The multilayer ballistic protection panel (1) as claimed in any one of the preceding claims, **characterized in that** comprises between 15 and 22 layers of fabric (2), and preferably 18 layers of fabric (2), woven with twisted, preferably Z twisted, polyester yarns (4), with a yarn count equal to 3000 den.

11. The multilayer ballistic protection panel (1) as claimed in any one of the preceding claims, **characterized in that** the fabric of the layers of fabric (2) is woven with a density, as the number of warp yarns per number of weft yarns per 0.5 cm² of fabric, in the range 5x5 to 8x8 and preferably close to 7x7 for twisted, preferably Z twisted, polyester yarns, with a yarn count equal to 1000 den.

12. The multilayer ballistic protection panel (1) as claimed in any one of claims 1 to 10, **characterized in that** the fabric of the layers of fabric (2) is woven with a density, as the number of warp yarns per number of weft yarns per 0.5 cm² of fabric, in the range 3.35x3.35 to 5x5 and preferably close to 4.53x4.53 for twisted, preferably Z twisted, polyester yarns (4), with a yarn count equal to 3000 den.

13. Use of a multilayer ballistic protection panel (1) as claimed in any one of claims 1 to 12, for the production of an interior or exterior liner of a vehicle, of a ballistic protection garment or accessory or of a door, wall or partition cladding.

14. An armoured composite panel (14) comprising a shielding wall (15) and a ballistic protection liner (16), **characterized in that** the ballistic protection liner (16) is a multilayer ballistic protection panel (1) as claimed in any one of claims 1 to 12.

15. The armoured composite panel (14) as claimed in claim 14, **characterized in that** the shielding wall (15) is a steel plate (17), an aluminium plate, an aluminium foam, a titanium plate, a glass fibre plate, a multilayer aramid fibre plate, a multilayer plate produced from UHMWPE, a polycarbonate plate, an assembly of perforated metal plates or a monolithic ceramic plate, or an assembly of ceramic platelets (22).

16. The armoured composite panel (14) as claimed in claim 14 or claim 15, **characterized in that** the multilayer ballistic protection panel (1) is fastened to the shielding wall (15) by bonding or mechanical fastening.

17. The armoured composite panel (14) as claimed in any one of claims 14 to 16, **characterized in that** it is a wall element of a vehicle, a construction panel, a door, a wall or a partition, a portion of a furnishing element, a wall of seating, or an element of ballistic protection apparel, helmet or shield.

18. A production process of a multilayer ballistic protection panel (1) as claimed in any one of claims 1 to 14, comprising the following steps:
- . producing or providing layers of woven fabric (2) made of twisted polyester yarns (4) and layers of adhesive (3) made of thermoplastic material (8) based on polyethylene,
stacking alternating layers of fabric (2) and layers of adhesive (3),
placing the stack (24) or producing it directly on a plate (25) of a High Pressure Lamination (HPL) type hot lamination press (26),
closing the press and increasing the temperature and the pressure on the stack to a value for the pressure which is sufficient to enable good diffusion and distribution of heat inside the press in a manner such as to cause the thermoplastic material of the layers of adhesive to melt and to compact the stack in order to cause the molten thermoplastic material to pass through the interstices of the layers of fabric until it comes into contact with the adj acent layers of adhesive,
then initiating the cooling cycle of the press, without opening the press and maintaining the maximum pressure exerted on the stack, in order to cause the thermoplastic material to solidify, thereby ensuring the cohesion of the stack in the form of a compact multilayer panel,
opening the press (26) and removing the multilayer panel (1).

19. The production process as claimed in the preceding claim, **characterized in that** the temperature is increased to a value in the range 135°C to 165°C at the core of the multilayer panel (1) depending on the thickness of the multilayer panel (1), and the pressure is increased to a value in the range 90 to 200 bar (kg/cm²) and preferably to a value of 110 bar (kg/cm²).

20. The production process as claimed in claim 18 or claim 19, **characterized in that** the temperature is reduced to a value in the range 50°C to 70°C and preferably in the range 60°C to 65°C, before opening the press (26) in order to remove the multilayer panels (1).
